# EUROPÄISCHE PATENTSCHRIFT

(11) **EP 2 619 343 B1**
(45) Veröffentlichungstag und Bekanntmachung des Hinweises auf die Patenterteilung: **05.11.2014**
(21) Anmeldenummer: 11779110.3
(22) Anmeldetag: 20.09.2011
(51) Int. Cl.: C22C 30/04, C22C 38/22, C22C 38/24

(54) **HOCHFESTE, BEI RAUMTEMPERATUR PLASTISCH VERFORMBARE UND MECHANISCHE ENERGIE ABSORBIERENDE FORMKÖRPER AUS EISENLEGIERUNGEN**
A HIGH STRENGTH IRON-BASED ALLOY MOULDED BODY BEING PASTICIALLY DEFORMABLE AND HAVING MECHANICAL ENERGY ABSORPTION CAPABILITY AT ROOM TEMPERATURE
ARTICLE MOULÉ EN ALLIAGE DE FRE À HAUTE RÉSISTANCE MÉCHANIQUE, DÉFORMABLE PLASTIQUEMENT ET ABSORBANT DE L'ÉNERGIE MÉCHANIQUE À TEMPÉRATURE AMBIANTE.

(30) Priorität: 24.09.2010 DE 102010041366
(43) Veröffentlichungstag der Anmeldung: 31.07.2013
(73) Patentinhaber: Leibnitz-Institut für Festkörper- und Werkstoffforschung Dresden e.V., 01069 Dresden (DE)
(72) Erfinder: KÜHN, Uta, 01728 Possendorf (DE); ECKERT, Jürgen, 01189 Dresden (DE); SIEGEL, Uwe, 01159 Dresden (DE); HUFENBACH, Julia, 01324 Dresden (DE); LEE, Min Ha, Incheon 406-840 (KR)
(74) Vertreter: Rauschenbach, Marion
(86) Internationale Anmeldenummer: PCT/EP2011/066283
(87) Internationale Veröffentlichungsnummer: WO 2012/048993

(56) Entgegenhaltungen:
- DE-A1-102006 024 358
- U. KÜHN ET AL.: "Transformation-Induced Plasticity", J. MATER. RES., Bd. 25, Nr. 2, 1. Februar 2010 (2010-02-01), Seiten 368-374, XP002666745,

## Beschreibung

Die Erfindung bezieht sich auf das Gebiet der Materialwissenschaften und betrifft hochfeste, bei Raumtemperatur plastisch verformbare und mechanische Energie absorbierende Formkörper aus Eisenlegierungen. Derartige Formkörper sind einsetzbar als Schneid-, Stanz- und Spaltwerkzeuge, in der Flugzeugindustrie, der Raumfahrt, der Fahrzeugindustrie und allgemein im Maschinen- und Gerätebau, sowie für Gewinnungswerkzeuge, z.B. Baggerzähne, wenn besonders hohe Anforderungen an die mechanische Belastbarkeit, die Oberflächenbeanspruchung (Verschleiß) und insbesondere an das Vermögen mechanische Energie zu absorbieren gestellt werden.

Bekannt ist, dass bestimmte mehrkomponentige metallische Werkstoffe, z.B. FeCuNbSiB (Y. Yoshizawa, et al: J. Appl. Phys. 64 (10), (1988) 6044-6046) durch rasche Erstarrung in einen metastabilen glasartigen Zustand überführt werden können (metallische Gläser), um vorteilhafte (z.B. weichmagnetische, mechanische, katalytische) Eigenschaften zu erhalten. Meist sind diese Werkstoffe wegen der erforderlichen Abkühlrate der Schmelze nur mit geringen Abmessungen in mindestens einer Dimension z. B. dünne Bänder oder Pulver herstellbar. Damit sind sie als Konstruktionswerkstoff nicht geeignet (T. Masumoto: Mater. Sci. Eng. A179/180 (1994) 8-16).

Bekannt sind auch bestimmte Zusammensetzungsbereiche mehrkomponentiger Legierungen, in denen solche metallischen-Gläser auch in massiver Form, z.B. mit Abmessungen > 1 mm, durch Gießverfahren hergestellt werden können. Solche Legierungen sind z.B. Pd-Cu-Si, Pd₄₀Ni₄₀P₂₀, Zr-Cu-Ni-Al, La-Al-Ni-Cu (T. Masumoto: Mater. Sci. Eng. A179/180 (1994) 8-16; W.L. Johnson: Mater. Sci. Forum Vol. 225-227, S. 35-50, Transtec Publications 1996, Switzerland). Dabei sind insbesondere metallische Fe-Basis Gläser mit Zusammensetzungen der chemischen Formeln Fe₆₀Co₈Zr₁₀Mo₅W₂B₁₅, (Fe_{0,75}B_{0,15}Si_{0,1})₉₆Nb₄, Fe₇₇Ga₂P_{9,5}C₄B₄Si_{2,5}, Fe_{65.5}Cr₄Mo₄Ga₄P₁₂C₅B_{5,5}, Fe₇₄Nb₆B₁₇Y₃, [(Fe0,₅Co_{0,5})_{0,75}B_{0,2}Si_{0,05}]₉₆Nb₄, welche > 1 mm hergestellt werden können, bekannt (A. Inoue, et al: Appl. Phys. Lett. 71, 4, (1997) 464-466; A. Inoue, et al: J. Mater. Res. 18, 6, (2003) 1487-1492; M. Stoica, et al: J. Metastab. Nanocryst. Mat. 12, (2002) 77-84: D.S. Song, et al: J. All. Comp. 389, (2005) 159-164; A. Inoue, et al: Acta Mater. 52, (2004) 4093-4099).

Weiterhin bekannt sind metallische Glas-Formkörper mit besonders hoher Glasbildungsfähigkeit (in Dimensionen bis 12 mm gießbar mit glasartiger Struktur) in den Zusammensetzungen Fe₄₈Cr₁₅Mo₁₄Er₂C₁₅B₆ und (Fe_{44,3}Cr₅Co₅Mo_{12,8}Mn_{11,2}C_{15,8}B_{5,9})_{98,5}Y_{1,5} (V. Ponnambalam, et al: J. Mater. Res. 19, 5, (2004) 1320-1323; Z.P. Lu, et al: Phys. Rev. Let. 92, 24, (2004) 245503-1 - 245503-4).

Ebenfalls bekannt sind hochfeste kristallinen Fe-Legierungen mit metastabilen Phasenanteilen auf Grund hoher Erstarrungsraten in den Zusammensetzungen (Fe_{84.4}Cr_{5.2}Mo_{5.2}Ga_{5.2})₁₀₀₋ₓCₓ mit x = 9 und 17, Fe_{84.3}Cr_{4.3}Mo_{4.6}V_{2.2}C_{4.6} und Fe_{88.9}Cr_{4.3}V_{2.2}C_{4.6}, (K. Werniewicz, et al: Acta Mater. 55, (2007) 3513-3520; U. Kühn, et al: Appl. Phys. Lett. 90, (2007) 261901-1 - 261901-3; U. Kühn, et al: J. Mater. Res. 25 (2), (2010) 368-374).

Der Erfindung liegt die Aufgabe zugrunde, hochfeste, bei Raumtemperatur plastisch verformbare und mechanische Energie absorbierende Formkörper aus Eisenlegierungen anzugeben, die gegenüber Formkörpern aus metallischen Gläsern makroskopische Plastizität sowie Verformungsverfestigung aufweisen, ohne dass dadurch andere Eigenschaften, wie Bruchfestigkeit oder das Korrosionsverhalten wesentlich beeinträchtigt werden, und gegenüber Formkörpern aus amorphen, teilkristallinen oder kristallinen metallischen Legierungen eine signifikante Festigkeitssteigerung bei gleichzeitiger vergleichsweise hoher Duktilität aufweisen.

Diese Aufgabe wird mit der in den Patentansprüchen angegebenen Erfindung gelöst. Vorteilhafte Ausgestaltungen sind Gegenstand der Unteransprüche.

Die erfindungsgemäßen hochfesten, bei Raumtemperatur plastisch verformbaren und mechanische Energie absorbierenden Formkörper aus Eisenlegierungen, bei denen der Werkstoff der Formkörper eine Zusammensetzung

FeₐCr_{c1}Mo_{c2}V_{c3}C_{b}Yₑ

mit a = 70-90, b = 3-6, c1 = 3-5, c2 = 3-5, c3 = 1-3, und e = 0,01-0,09 (in Atom-%) oder der Zusammensetzung

FeₐCr_{c1}Mo_{c2}V_{c3}C_{b}Si_{d}Yₑ

mit a = 70-90, b = 3-6, c1 = 3-5, c2 = 3-5, c3 = 1-3, d = 1-3 und e = 0,01-0,09 (in Atom-%)
aufweist. und Verunreinigungen enthalten können,
weisen ein Gefüge mit einer homogenen Mikrostruktur auf, die
- 40 bis 80 Vol.-% martensitische (trz - tetragonal raumzentriert) Phase
   und
- 5 bis 35 Vol.- % austenitische (kfz - kubisch flächenzentriert) Phase
   und
- den Rest an boridischen und/oder carbidischen und/oder nitridischen und/oder oxidischen Phasen
   enthält, wobei der Volumenanteil an austenitischer Phase ansteigt, je geringer der Anteil an E2 ist.

Vorteilhafterweise sind ferritische und/oder bainitische Phasen vorhanden.

Weiterhin vorteilhafterweise beträgt der Volumenanteil der martensitischen Phase 50 bis 70 %.

Ebenfalls vorteilhafterweise beträgt der Volumenanteil der austenitischen Phase 5 bis < 30 %, noch vorteilhafterweise 10 bis 20 %.

Und auch vorteilhafterweise beträgt der Volumenanteil der boridischen und/oder carbidischen und/oder nitridischen und/oder oxidischen Phasen 5 - 15 Vol.-%.

Bei dem erfindungsgemäßen Verfahren zur Herstellung von hochfesten, bei Raumtemperatur plastisch verformbaren und mechanische Energie absorbierenden Formkörpern aus Eisenlegierungen werden die Legierungselemente gemischt, aufgeschmolzen und anschließend in eine Gussform gegossen, wobei die Abkühlung der Legierung in der Gussform mit einer Geschwindigkeit von > 20 K/s realisiert wird und die Abkühlungsgeschwindigkeit in Abhängigkeit von der einzustellenden Phasenzusammensetzung gewählt wird, wobei höhere Abkühlgeschwindigkeiten die Bildung der martensitischen Phase fördern.

Vorteilhafterweise wird zur Realisierung von boridischen und/oder carbidischen und/oder nitridischen Phasen im Gefüge das Aufschmelzen und Formgießen unter Ausschluss von Sauerstoff durchgeführt wird,

Ebenfalls werden zur Realisierung der Abkühlgeschwindigkeiten Gussformen mit einer geringen Dicke des herzustellenden Formkörpers eingesetzt, wobei Gussformen mit einer Dicke des herzustellenden Formkörpers von 1 bis 30 mm, noch vorteilhafterweise von 10 bis 20 mm oder von 12 bis 20 mm, eingesetzt.

Die erfindungsgemäßen Formkörper weisen derartig verbesserte Eigenschaften gegenüber Formkörpern aus metallischen Gläsern oder aus metallischen Legierungen auf, die aufgrund der zum Teil geringen Änderungen in der Zusammensetzung und/oder im Herstellungsverfahren nicht zu erwarten gewesen sind.

Es war überraschend, dass gerade die erfindungsgemäßen Zusammensetzungen und ihre erfindungsgemäße Herstellung aus der nahezu unendlichen Anzahl an möglichen Zusammensetzungen von metallischen Gläsern oder kristallinen Legierungen diese vorteilhaften Eigenschaften aufweisen. Legierungszusammensetzungen auch nahe bei den erfindungsgemäßen Zusammensetzungen zeigen deutlich schlechtere Eigenschaften.

Hervorzuheben sind bei den verbesserten Eigenschaften der erfindungsgemäßen Formkörper insbesondere, dass sie bei Raumtemperatur in unerwarteter Art und Weise plastisch verformbar sind und gleichzeitig deutlich mehr mechanische Energie absorbieren können. Dies führt zusammen zu einer signifikanten Festigkeitssteigerung der Formkörper.

Diese deutlich verbesserten Eigenschaften sind neben der konkreten Legierungszusammensetzung vor allem durch Einstellung der erfindungsgemäßen Gefügestruktur erreicht worden. Die homogene Mikrostruktur weist dabei erfindungsgemäß einen relativ hohen Volumenanteil (40 bis 80 Vol.-%) an martensitischer (trz - tetragonal raumzentriert) Phase auf. Dieser hohe Volumenanteil an martensitischer Phase führt zu den bekannten Eigenschaften von Eisenlegierungen allgemein.

Durch den erfindungsgemäßen Volumenanteil (5 bis 35 Vol.- %) an austenitischer (kfz - kubisch flächenzentriert) Phase, und durch die weiterhin vorhandenen boridischen und/oder carbidischen und/oder nitridischen und/oder oxidischen Phasen werden dann deutlich verbesserten Eigenschaften erreicht.

Dabei ist zu berücksichtigen, dass im Falle einer Legierungszusammensetzung mit einem geringen Anteil an einem oder mehreren Elementen der Gruppe Cr, V, Mo, W, Ti, Ta, Zr, Hf und Nb der Volumenanteil an austenitischer Phase ansteigen muss. Das ist dadurch bedingt, da diese Elemente der austenitischen Phase Kohlenstoff entziehen und carbidische Phasen bilden.

Ist jedoch der Kohlenstoffgehalt in der austenitischen Phase entsprechend hoch und wird dieser nicht durch die carbidbildenden Elemente entzogen, so führt dies zu einer Austenitstabilisierung durch den Kohlenstoff.

Die erfindungsgemäßen Formkörper werden erfindungsgemäß hergestellt durch Mischen der Legierungsbestandteile und anschließendem Aufschmelzen. Dabei sollten durch die Legierungsbestandteile und das Schmelzgefäß möglichst wenige Zusätze und Verunreinigungen eingebracht werden.

Nach dem Aufschmelzen wird die Schmelze in eine Form gegossen. Die Abkühlung der Schmelze in der Form muss dabei erfindungsgemäß mit einer Abkühlgeschwindigkeit von > 20 K/s, vorteilhafterweise zwischen 20 und 200 K/s realisiert werden, damit die erfindungsgemäße Gefügestruktur erreicht werden kann. Dabei wird durch die Wahl von höheren Abkühlgeschwindigkeiten die Bildung der martensitischen Phase gefördert.

Im Fall, dass im Gefüge keine oxidischen Phasen eingestellt werden sollen, ist es erforderlich, dass das Aufschmelzen und Formgießen der Legierung zu Formkörpern unter Ausschluss von Sauerstoff durchgeführt wird. Im diesem Falle wird bei Erschmelzen und Gießen des Formkörpers eine Schutzgasatmosphäre, beispielsweise bestehend aus Argon, eingesetzt.

Weiterhin kann vorteilhafterweise die Abkühlungsgeschwindigkeit der geschmolzenen Legierung durch die Wahl der Abmessung der Gussform gesteuert werden. Dabei spielen die Breite und Länge der Gussform und auch des herzustellenden Formkörpers nur eine untergeordnete Rolle. Entscheidend für die Steuerung der Abkühlgeschwindigkeit ist vor allem die Dicke des herzustellenden Formkörpers. Dabei gilt, je geringer die Dicke des herzustellenden Formkörpers ist, umso größer ist die Abkühlgeschwindigkeit. Daher kann auch mit den Abmessungen der entsprechenden Gussform die Abkühlgeschwindigkeit gesteuert werden. Vorteilhafte Dicken der herzustellenden Formkörper liegen im Bereich von 1 bis 30 mm, vorteilhafterweise im Bereich von 10 bis 20 mm oder 12 bis 20 mm. Dementsprechend können Gussformen ausgewählt werden, die solche Abmessungen aufweisen.

Vorteilhafterweise bestehen solche Gussformen aus Kupfer, sogenannte Kupferkokillen. Typische Abmessungen derartiger Kokillen sind 70 x 120 x 14 mm³.

Das Aufschmelzen der Legierungsbestandteile kann weiterhin vorteilhafterweise in einem Induktionsofen durchgeführt werden, wobei als Tiegelmaterial auch vorteilhafterweise Al₂O₃ eingesetzt wird.

Die eingesetzten Legierungsbestandteile sollen vorteilhafterweise möglichst frei von Verunreinigungen und Zusätzen sein und durch das Aufschmelzen und Gießen der Legierung sollen ebenfalls möglichst wenig Verunreinigungen und Zusätze in die Schmelze und damit in den Formkörper eingebracht werden.

Die Legierungsbestandteile werden vorteilhafterweise bis auf Temperaturen von 1400 - 1900 °C erwärmt und bei Temperaturen zwischen 1400 und 1500 °C in die Form gegossen.

Weiterhin ist es vorteilhaft, dass durch das erfindungsgemäße Verfahren anschließende Wärmebehandlungen überflüssig werden, da der erfindungsgemäße Formkörper seine besonderen mechanischen Eigenschaften bereits im Gusszustand aufweist.

Der Nachweis der austenitischen, der martensitischen, der boridischen und/oder carbidischen und/oder nitridischen und/oder oxidischen Phasen und die Bestimmung der Größe und des Volumenanteils dieser Phasen kann über Röntgenbeugung, Rasterelektronenmikroskopie oder Transmissionselektronenmikroskopie erfolgen.

Die Erfindung ist nachstehend anhand von mehreren Ausführungsbeispielen näher erläutert.

### Beispiel 1

Zur Herstellung einer Legierung mit der Zusammensetzung Fe_{84,31}Cr_{4,26}Mo_{4,62}V_{2,18}C_{4,61}Y_{0,02} (in Atom-%) werden 849,8 g Fe, 40 g Cr, 80 g Mo, 20 g V, 10 g C und 0,2 g Y eingewogen und gemischt. Diese Mischung wird in einer Induktionsschmelzanlage unter Argonschutzgas bei Temperaturen von 1500° C aufgeschmolzen und in eine rechteckige Kupferkokille mit den Abmessungen 70 x 100 x 14 mm³ abgegossen. Aufgrund der Größe der Kupferkokille und der Abmessungen des Gussteiles beträgt die Abkühlungsgeschwindigkeit 200 K/s.

Der erhaltene quaderförmige Formkörper besteht aus einer hochfesten, mikrokristallinen, martensitischen (trz) Phase, einer mikrokristallinen austenitischen (kfz) Phase, sowie nano- und mikrokristallinen carbidischen Phasen vom Typ MC und M₂C. Der Volumenanteil der martensitischen Phase beträgt 75 %, der Volumenanteil der austenitischen Phase beträgt 15 % und der Volumenanteil der carbidischen Phasen beträgt 10 %.

Nachfolgend ist der Formkörper im Druckversuch untersucht worden und eine technische Bruchstauchung von 13,6 % (wahre Bruchstauchung von 15,3 %) bei einer technischen Bruchfestigkeit von 5060 MPa (wahre Bruchfestigkeit von 4260 MPa) ermittelt worden. Die elastische Stauchung an der 0,2 % Dehngrenze beträgt 1,3 % bei einer Festigkeit von 2480 MPa (techn.) oder 2010 MPa (wahr). Der Elastizitätsmodul beträgt 212 GPa.

Damit ist ein Formkörper hergestellt worden, der eine gute Verformungsfestigkeit und eine deutliche Festigkeitssteigerung bei gleichzeitiger guter Duktilität aufweist.

### Beispiel 2 (Vergleichsbeispiel)

Zur Herstellung einer Legierung mit der Zusammensetzung Fe_{81,9}Cr_{4,32}Mo_{4,63}V_{2,15}C_{4,56}Si_{2,34}Sm_{0,10} (in Atom-%) werden 835 g Fe, 41 g Cr, 81 g Mo, 20 g V, 10 g C, 12 g Si und 1 g Sm eingewogen und gemischt. Diese Mischung wird in einer Induktionsschmelzanlage unter Argonschutzgas bei Temperaturen von 1500 ° C aufgeschmolzen und in eine quadratische Kupferkokille mit den Abmessungen 70 x 70 x 18 mm³ abgegossen. Aufgrund der Größe der Kupferkokille und der Abmessungen des Gussteiles beträgt die Abkühlungsgeschwindigkeit 150 K/s.

Der erhaltene quaderförmige Formkörper besteht aus einer hochfesten, mikrokristallinen, martensitischen (trz) Phase, einer mikrokristallinen austenitischen (kfz) Phase, sowie nano- und mikrokristallinen carbidischen Phasen vom Typ MC und M₂C. Der Volumenanteil der martensitischen Phase beträgt 70 %, der Volumenanteil der austenitischen Phase beträgt 18 % und der Volumenanteil der carbidischen Phasen beträgt 12 %.

Nachfolgend ist der Formkörper im Druckversuch untersucht worden und eine technische Bruchstauchung von 16,3 % (wahre Bruchstauchung von 18,1 %) bei einer technischen Bruchfestigkeit von 4350 MPa (wahre Bruchfestigkeit von 3720 MPa) ermittelt worden. Die elastische Stauchung an der 0,2 % Dehngrenze beträgt 1,2 % bei einer Festigkeit von 2140 MPa (techn.) oder 1860 MPa (wahr). Der Elastizitätsmodul beträgt 217 GPa.

Damit ist ein Formkörper hergestellt worden, der eine gute Verformungsfestigkeit und eine deutliche Festigkeitssteigerung bei gleichzeitiger guter Duktilität aufweist.

## Patentansprüche

1. Hochfeste, bei Raumtemperatur plastisch verformbare und mechanische Energie absorbierende Formkörper aus Eisenlegierungen, bei denen der Werkstoff der Formkörper eine Zusammensetzung
FeₐCr_{c1}Mo_{c2}V_{c3}C_{b}Yₑ
mit a = 70-90, b = 3-6, c1 = 3-5, c2 = 3-5, c3 = 1-3, und e = 0,01-0,09 (in Atom-%) oder der Zusammensetzung
FeₐCr_{c1}Mo_{c2}V_{c3}C_{b}Si_{d}Yₑ
mit a = 70-90, b = 3-6, c1 = 3-5, c2 = 3-5, c3 = 1-3, d = 1-3 und e = 0,01-0,09 (in Atom-%)
aufweist, und Verunreinigungen enthalten sein kann und deren Gefüge eine homogene Mikrostruktur aufweist, die
- 40 bis 80 Vol.-% martensitische (trz - tetragonal raumzentriert) Phase
und
- 5 bis 35 Vol.- % austenitische (kfz - kubisch flächenzentriert) Phase
und
- den Rest an boridischen und/oder carbidischen und/oder nitridischen und/oder oxidischen Phasen
enthält, wobei der Volumenanteil an austenitischer Phase ansteigt, je geringer der Anteil an Cr, Mo oder V ist.

2. Formkörper nach Anspruch 1, bei denen ferritische und/oder bainitische Phasen vorhanden sind.

3. Formkörper nach Anspruch 1, bei denen der Volumenanteil der martensitischen Phase 50 bis 70 % beträgt.

4. Formkörper nach Anspruch 1, bei denen der Volumenanteil der austenitischen Phase 5 bis < 30 %, vorteilhafterweise 10 bis 20 %, beträgt.

5. Formkörper nach Anspruch 1, bei denen der Volumenanteil der boridischen und/oder carbidischen und/oder nitridischen und/oder oxidischen Phasen 5 - 15 Vol.-% beträgt.

6. Verfahren zur Herstellung von hochfesten, bei Raumtemperatur plastisch verformbaren und mechanische Energie absorbierenden Formkörpern aus Eisenlegierungen gemäß einem der Ansprüche 1-5, bei dem die Legierungselemente gemischt, aufgeschmolzen und anschließend in eine Gussform gegossen werden, wobei zur Realisierung der Abkühlgeschwindigkeiten Gussformen mit einer Dicke von 12 bis 20 mm des herzustellenden Formkörpers eingesetzt werden, und die Abkühlung der Legierung in der Gussform mit einer Geschwindigkeit von > 20 K/s realisiert wird und die Abkühlungsgeschwindigkeit in Abhängigkeit von der einzustellenden Phasenzusammensetzung gewählt wird, wobei höhere Abkühlgeschwindigkeiten die Bildung der martensitischen Phase fördern.

7. Verfahren nach Anspruch 6, bei dem zur Realisierung von boridischen und/oder carbidischen und/oder nitridischen Phasen im Gefüge das Aufschmelzen und Formgießen unter Ausschluss von Sauerstoff durchgeführt wird,

## Claims

1. High-strength shaped bodies which are plastically deformable and absorb mechanical energy at room temperature and are composed of iron alloys, wherein the material of the shaped body has a composition FeₐCr_{c1}Mo_{c2}V_{c3}C_{b}Yₑ
where a = 70-90, b = 3-6, c1 = 3-5, c2 = 3-5, c3 = 1-3 and e = 0.01-0.09 (in atom %)
or the composition
FeₐCr_{c1}Mo_{c2}V_{c3}C_{b}Si_{d}Yₑ
where a = 70-90, b = 3-6, c1 = 3-5, c2 = 3-5, c3 = 1-3, d = 1-3 and e = 0.01-0.09 (in atom %),
and impurities can be present and the microstructure thereof has a homogeneous structure which contains
- from 40 to 80% by volume of martensitic (tbc - tetragonal body-centred) phase
and
- from 5 to 35% by volume of austenitic (cfc - cubic face-centred) phase
and
- boridic and/or carbidic and/or nitridic and/or oxidic phases as balance,
where the proportion by volume of austenitic phase increases, the smaller the proportion of Cr, Mo or V.

2. Shaped body according to Claim 1, wherein ferritic and/or bainitic phases are present.

3. Shaped body according to Claim 1, wherein the proportion by volume of the martensitic phase is from 50 to 70%.

4. Shaped body according to Claim 1, wherein the proportion by volume of the austenitic phase is from 5 to < 30%, advantageously from 10 to 20%.

5. Shaped body according to Claim 1, wherein the proportion by volume of the boridic and/or carbidic and/or nitridic and/or oxidic phases is 5-15% by volume.

6. Process for producing high-strength shaped bodies which are plastically deformable and absorb mechanical energy at room temperature and are composed of iron alloys according to any of Claims 1-5, wherein the alloy elements are mixed, melted and finally poured into a mould, where casting moulds having a thickness of the shaped body to be produced of from 12 to 20 mm are used in order to achieve the cooling rates, and the cooling of the alloy in the casting mould is effected at a rate of > 20 K/s and the cooling rate is selected as a function of the phase composition to be set, with higher cooling rates promoting the formation of the martensitic phase.

7. Process according to Claim 6, wherein the melting and casting into a mould is carried out with exclusion of oxygen in order to obtain boridic and/or carbidic and/or nitridic phases in the microstructure.

## Revendications

1. Corps façonné en alliages de fer hautement résistant, plastiquement déformable à température ambiante et absorbant l'énergie mécanique, dans lequel le matériau du corps façonné présente une composition de
FeₐCr_{c1}Mo_{c2}V_{c3}C_{b}Yₑ
avec a = 70-90, b = 3-6, c1 = 3-5, c2 = 3-5, c3 = 1-3 et e = 0,01-0,09 (en % en atome)
ou la composition de
FeₐCr_{c1}Mo_{c2}V_{c3}C_{b}Si_{d}Yₑ
avec a = 70-90, b = 3-6, c1 = 3-5, c2 = 3-5, c3 = 1-3, d = 1-3 et e = 0,01-0,09 (en % en atome) et des impuretés peuvent être contenues et dont la structure présente une microstructure homogène, qui contient
- 40 à 80% en volume de phase martensitique (trz - quadratique centré)
et
- 5 à 35% en volume de phase austénitique (kfz - cubique à faces centrées)
et
- le reste étant des phases de borure et/ou de carbure et/ou de nitrure et/ou d'oxyde
la proportion volumique de phase austénitique augmentant avec la diminution de la proportion de Cr,
Mo ou V.

2. Corps façonné selon la revendication 1, dans lequel des phases ferritiques et/ou bainitiques sont présentes.

3. Corps façonné selon la revendication 1, dans lequel la proportion volumique de la phase martensitique est de 50 à 70%.

4. Corps façonné selon la revendication 1, dans lequel la proportion volumique de la phase austénitique est de 5 à < 30%, avantageusement de 10 à 20%.

5. Corps façonné selon la revendication 1, dans lequel la proportion volumique des phases de borure et/ou de carbure et/ou de nitrure et/ou d'oxyde est de 5 - 15% en volume.

6. Procédé pour la préparation d'un corps façonné en alliages de fer, hautement résistant, plastiquement déformable à température ambiante et absorbant l'énergie mécanique selon l'une quelconque des revendications 1 à 5, dans lequel on mélange, fond et ensuite coule dans un moule les éléments de l'alliage, en utilisant, pour la réalisation des vitesses de refroidissement, des moules d'une épaisseur de 12 à 20 mm du corps façonné à préparer, et le refroidissement de l'alliage dans le moule étant réalisé à une vitesse > 20 K/s et la vitesse de refroidissement étant choisie en fonction de la composition des phases à régler, des vitesses de refroidissement plus élevées favorisant la formation de la phase martensitique.

7. Procédé selon la revendication 6, dans lequel, pour la réalisation des phases de borure et/ou de carbure et/ou de nitrure, la fusion et le coulage dans le moule sont réalisés à l'abri de l'oxygène.
